# FASCICULE DE BREVET EUROPEEN

(11) **EP 0 896 072 B1**
(45) Date de publication et mention de la délivrance du brevet: **04.12.2002**
(21) Numéro de dépôt: 98401734.3
(22) Date de dépôt: 09.07.1998
(51) Int. Cl.: C22C 38/58

(54) **Acier inoxydable austénitique comportant une très faible teneur en nickel**
Rostfreier austenitischer Stahl mit sehr niedrigem Nickelgehalt
Austenitic stainless steel with very low nickel content

(30) Priorité: 29.07.1997 FR 9709617
(43) Date de publication de la demande: 10.02.1999
(73) Titulaire: UGINE S.A., 92800 Puteaux (FR); UGINE-SAVOIE IMPHY, 73400 Ugine (FR)
(72) Inventeur: Chesseret, Laurent, 03330 Bellenaves (FR); Hauser, Jean-Michel, 73000 Ugine (FR)
(74) Mandataire: Ventavoli, Roger

(56) Documents cités:
- FR-A- 2 071 667
- FR-A- 2 074 865
- SU-A- 538 055

## Description

L'invention concerne un acier inoxydable austénitique comportant une teneur très faible en nickel.

Les aciers inoxydables sont classés par grandes familles en fonction de leur structure métallurgique. Les aciers austénitiques sont des aciers comportant généralement dans leur composition pondérale une teneur en nickel supérieure à 3%. Par exemple, un acier austénitique N° 1.4301 de la norme NF EN 10 088 (AISI 304) comporte dans sa composition plus de 8% de nickel.

Le coût élevé de l'élément nickel et les variations incontrôlables de son prix orientent les sidérurgistes à mettre au point des aciers austénitiques dont la composition ne comporte pas de nickel ou bien en comporte très peu.

FR-A-2 074 865 divulgue un acier inoxydable austénitique ayant une composition similaire à celle de l'invention. On peut ajouter des éléments tels que des ferres rares, Ti, jusqu'à 0,005% B ou Nb. Le FR-A comprend un Exemple qui, abstraction faite du manque de tels ajouts, ne se distingue que d'un indice de stabilité martensitique plus haut que celui de l'invention.

Le but de l'invention est de réaliser un acier austénitique dit « à très basse teneur en nickel » présentant notamment des propriétés mécaniques et de soudage équivalentes, et même supérieures à celles des aciers austénitiques comportant une teneur élevée en nickel.

Les directives internationales orientent vers une baisse du relargage en nickel des matériaux, notamment dans le domaine de l'eau et du contact cutané.

L'objet de l'invention est un acier austénitique comportant une teneur très faible en nickel, caractérisé en la composition pondérale suivante :
carbone < 0,1%
0,1% < silicium < 1%
5% < manganèse < 9%
0,1%<nickel < 2%
13% < chrome < 19%
1% < cuivre < 4%
molybdène < 2%
0,1% < azote < 0,40%,
5,10⁻⁴% < bore < 50.10⁻⁴%
phosphore < 0,05%,
soufre < 0,01 %,
le reste étant du fer et des impuretés inhérentes à la fabrication.

Les autres caractéristiques de l'invention sont :
- la composition préférablement satisfait à la relation définissant un indice ferritique IF₁:${\text{IF}}_{\text{1}} {\text{= 0,034x}}^{\text{2}} \text{+ 0,284 x - 0,347 < 20}$ avec$\text{x = 6,903.[ - 6,998 + Cr% - 0,972.( Ni% + 21,31 N% +} \text{20,04.C% + 0,46.Cu% + 0,08.Mn% )]}$
- la composition satisfait à la relation suivante utilisant un indice de stabilité martensitique IS :${\text{IS = 0,0267.x}}^{\text{2}} \text{+ 0,4332 x - 3,1459 < 20}$ avec :$\text{x= 250,4 - 205,4.C% - 101,4.N% - 7,6.Mn% - 12,1.Ni% - 6,1.Cr% -} \text{13,3.Cu%.}$

Des caractéristiques préferées sont :
- l'acier comporte dans sa composition moins de 1% de nickel,
- de 15% à 17% de chrome,
- moins de 0,08% de carbone,
- de 0,5% à 0,7% de silicium,
- moins de 2% de molybdène,
- moins de 0,0020% de soufre;
- l'acier comporte en outre dans sa composition moins de 0,030% d'aluminium, de préférence moins de 50.10⁻⁴% d'aluminium et moins de 20.10⁻⁴% de calcium et de préférence moins de 5.10⁻⁴% de calcium.

La description qui suit, complétée par la figure annexée, le tout donné à titre d'exemple non limitatif, fera mieux comprendre l'invention.

La figure unique présente des caractéristiques de striction en fonction de la température pour différents aciers.

L'acier austénitique selon l'invention est élaboré en limitant la teneur en nickel de la composition. L'effet austénitisant, habituellement attribué à l'élément nickel, doit nécessairement être compensé par des éléments gamagènes comme le manganèse, le cuivre, l'azote et le carbone et il est nécessaire de réduire, dans la mesure du possible, les teneurs en éléments alphagènes tels que le chrome, le molybdène et le silicium.

L'acier selon l'invention a une solidification de type ferritique. La ferrite de solidification régresse en austénite, lors du refroidissement de l'acier, à la suite de la coulée. Au stade de la coulée, l'acier étant refroidi, la teneur en ferrite résiduelle en pourcentage volumique est approximativement donnée par l'indice suivant établi expérimentalement :${\text{IF}}_{\text{2}} {\text{= 0,1106.x}}^{\text{2}} \text{+ 0,0331.x + 0,403}$ avec$\text{x = 2,52.[ -7,65 + Cr% + 0,03.Mn% - 0,864.( Ni% +} \text{16,10.C% + 19,53.N% + 0,35.Cu% )]}$

A ce stade, la teneur en ferrite des aciers selon l'invention est inférieure à 5%.

L'acier est ensuite réchauffé pour laminage à chaud à 1240°C pendant 30 mn. On constate que la teneur en ferrite est alors représentée par la relation :${\text{IF}}_{\text{1}} {\text{= 0,034.x}}^{\text{2}} \text{+ 0,284.x - 0,347}$ avec$\text{x = 6,903.[ - 6,998 + Cr% - 0,972.( Ni% + 21,31.N% +} \text{20,04.C% + 0,46.Cu% + 0,08.Mn% )]}$

L'acier selon l'invention contient moins de 20% de ferrite après réchauffage de 30 mn à 1240°C.

Après laminage à chaud et traitement hypertrempe à 1100°C pendant 30 mn, l'acier selon l'invention présente un pourcentage de ferrite inférieur à 5%. On obtient après corroyage à chaud, recuit, corroyage à froid et recuit, un acier ne comportant que quelques traces de ferrite résiduelle.

La mesure de la proportion austénite/ferrite a été évaluée par aimantation à saturation ou par analyse par diffraction des rayons X.

Du point de vue du rôle des éléments contenus dans la composition, le carbone est limité a une teneur inférieure à 0,1% pour éviter une sensibilisation de l'acier à la corrosion intergranulaire après traitement à des températures comprises entre 550°C et 800°C. De préférence, la teneur en carbone est inférieure à 0,08% pour la même raison.

L'azote et le carbone ont un effet semblable sur le mode de solidification, l'équilibre des phases ferrite et austénite et la stabilité de l'austénite vis-à-vis de la formation de martensite, bien que l'azote ait un caractère légèrement plus austénitisant que le carbone.

Le manganèse accroît la solubilité de l'azote. Une teneur minimale de 5% de cet élément est nécessaire pour dissoudre assez d'azote et garantir à l'acier une structure austénitique. La limite supérieure de 9% de la teneur en manganèse dans la composition de l'acier de l'invention et liée à l'utilisation, dans l'élaboration de l'acier selon l'invention, de ferro-manganèse carburé, de préférence à du ferro-manganèse affiné. L'effet du manganèse sur la proportion en ferrite est constant pour des teneurs comprises entre 5% et 9%. En outre, on doit également limiter la teneur en manganèse pour éviter de détériorer la ductilité à chaud.

Le silicium est volontairement limité à moins de 1%, et, de préférence à moins de 0,7% pour éviter la formation de ferrite et pour avoir un comportement satisfaisant de l'acier au décapage. La teneur minimale de 0,1% est nécessaire dans l'élaboration et une teneur minimale de 0,5% est préférable pour éviter la formation d'oxyde de type olivine. En effet, lors de la transformation de l'acier par laminage à chaud, il se forme sur un acier selon l'invention et ne comportant qu'une faible teneur en silicium, par exemple moins de 0,5%, des oxydes du type olivine (FeO/SiO2 /MnO) à bas point de fusion.

Pendant l'opération de laminage à chaud, il se forme, si la teneur en silicium est inférieure à 0,5%, une zone mixte à matrice métallique contenant ces oxydes à l'état liquide, ce qui entraîne un mauvais état de surface sur la bande d'acier notamment après décapage.

Pour éviter la formation de ces oxydes, à bas point de fusion, on a constaté qu'il fallait enrichir la composition de l'acier en silicium au delà de 0,5%. On forme alors des oxydes à point de fusion plus élevé qui ne posent plus de problème d'état de surface lors du laminage à chaud.

Le silicium est limité à une teneur inférieure à 2%, et, de préférence à 1% car compte tenu des autres éléments de la composition, il ne contribue pas, lorsque sa teneur est plus élevée, à l'obtention d'une structure austénitique.

Le nickel est un élément essentiel des aciers austénitiques en général, et le problème posé de l'invention est notamment l'obtention d'un acier austénitique contenant peu de nickel, élément cher, de prix très variable, incontrôlable, qui, du fait des fluctuations de prix, perturbe le bon fonctionnement de l'entreprise chargée de l'élaboration de l'acier. Le nickel a aussi l'inconvénient d'augmenter la sensibilité à la corrosion sous tension des aciers austénitiques. Nous avons également constaté que la limitation en nickel permettait l'élaboration d'une nouvelle génération d'acier comportant des propriétés améliorées comme il sera décrit ci-dessous.

Une teneur en chrome supérieure à 13%, et, de préférence à 15%, est nécessaire pour garantir une résistance à la corrosion de l'acier inoxydable.

La limite de la teneur en chrome à 19%, et de préférence à 17%, est liée au fait que l'acier selon l'invention doit rester avec une teneur en ferrite inférieure à 5% après le traitement d'hypertrempe. Des teneurs en chrome supérieures à 19% entraînent des teneurs en ferrite trop importantes qui ne garantissent pas un allongement en traction suffisant.

Pour garantir une structure de type austénitique du fait de la réduction de la teneur en nickel, il faut un minimum de 1% de cuivre. Au delà d'une teneur de 4% de cuivre, la forgeabilité de l'acier se détériore fortement et la transformation à chaud dudit acier devient difficile. Le cuivre a un effet austénitisant égal à environ 40% de celui du nickel.

Pour garantir également la structure de type austénitique de l'acier selon l'invention, une teneur d'au moins 0,1% d'azote est demandée. Au delà d'une teneur de 0,4% d'azote, il se forme au sein de l'acier, pendant la solidification, des bulles de ce gaz dites « soufflures ».

La teneur en azote nécessaire peut être élevée lorsque l'on introduit dans la composition de l'acier, pour l'amélioration de la résistance à la corrosion, du molybdène avec des teneurs inférieures à 2%. Des teneurs en molybdène supérieures à 2% nécessitent un apport supérieur à 0,4% en azote pour éviter la présence de ferrite, ce qui n'est pas réalisable lors d'une élaboration de l'acier à la pression normale.

La composition de l'acier selon l'invention contient du bore dans une proportion comprise entre 5.10⁻⁴% et 50.10⁻⁴%. L'apport du bore dans la composition améliore de façon conséquente la ductilité à chaud, notamment entre 900°C et 1150°C, comme matérialisé par les caractéristiques en striction en traction à chaud en fonction de la température. Au delà de 50.10⁻⁴% de bore, il se produit un abaissement trop important du point de brûlure, c'est-à-dire qu'il y a un risque de formation de plages de métal liquide au réchauffage avant laminage.

Le soufre est introduit dans l'acier dans une proportion inférieure à 0,01% pour assurer à l'acier une tenue satisfaisante à la corrosion par piqûre. De préférence, la teneur en soufre est inférieure à 20.10⁻⁴%, ce qui améliore notablement la ductilité à chaud à 1000°C et au delà.

La basse teneur en soufre peut être obtenue par l'utilisation contrôlée de calcium et d'aluminium générant des teneurs finales en aluminium de moins de 0,03%, de préférence de moins de 50.10⁻⁴% ou moins de 30.10⁻⁴% %, et des teneurs en calcium de 10.10⁻⁴% et de préférence de moins de 5.10⁻⁴%, la teneur en oxygène qui en résulte est alors généralement de 20.10⁻⁴ à 60.10⁻⁴%.

La teneur en phosphore est limitée à 0,05%, comme dans la plupart des aciers inoxydables austénitiques pour limiter les ségrégations lors de la solidification des soudures et les phénomènes de déchirure à chaud qui peuvent en résulter lors du refroidissement de celles-ci.

L'acier selon l'invention est comparé, dans la description, à un acier de type AISl 304 dit de «référence ». La composition de l'acier selon l'invention est présentée dans les tableaux 1 et 2, pages 14 et 15.

Dans la description, les compositions de l'acier selon l'invention sont marquées d'un astérisque.

Le tableau 3 suivant présente pour différents aciers, les valeurs des indices IF₁, IF₂ et IS calculées.

**Tableau 3.**

| Acier | IF ₁ | IF ₂ | IS. |
|---|---|---|---|
| *567 | 5,1 | 6,3 | 5,1 |
| *569 | 0,9 | 3,6 | 15,1 |
| 570 | 43,6 | 25,7 | 15,1 |
| 571 | 25,1 | 18,3 | 5,6 |
| 572 | 19,0 | 12,1 | 75,9 |
| *574 | 2,7 | 5,7 | 2,8 |
| *577 | 13,1 | 12,8 | - 4,9 |
| 578 | 2,9 | 4,9 | 32,4 |
| *579 | - 0,9 | 2,4 | 1,5 |
| *580 | 8,6 | 9,0 | 3,7 |
| *583 | - 0,2 | 4,4 | 4,1 |
| *584 | 5,7 | 7,5 | 4,3 |
| *585 | - 0,6 | 2,4 | 1,7 |
| *587 | 0,9 | 0,5 | - 1,9 |
| *588 | 11,8 | 11,8 | - 2,1 |
| 590 | 7,5 | 9,5 | 4,0 |
| *592 | - 0,8 | 2,2 | - 2,6 |
| 594 | 1,5 | 0,5 | - 4,4 |
| 596 | - 0,7 | 2,5 | - 4,8 |
| *653 | 6,5 | 7,9 | 4,2 |
| *654 | 6,3 | 7,9 | 4,3 |
| 662 | 24,2 | 17,6 | 7,6 |
| 667 | 40,4 | 24,5 | 13,7 |
| *720 | 0,3 | 4,1 | - 4,8 |
| *723 | 3,5 | 6,0 | 7,1 |
| 768 | 0,2 | 3,6 | 3,4 |
| *769 | 0,8 | 4,1 | 5,8 |
| *771 | 2,6 | 5,5 | 5,1 |
| 774 | - 0,4 | 3,0 | 0,3 |
| *775 | 1,6 | 4,5 | 5,8 |
| *783 | 1,0 | 4,3 | 4,9 |

Le tableau 4 présente les valeurs mesurées de IF₂, IF₁, ainsi que le taux de martensite IS mesuré formé après une déformation de 30% en traction.

**Tableau 4.**

| ACIER | IF2 | IF1 | % de ferrite après Hypertrempe | % de martensite après traction. |
|---|---|---|---|---|
| *567 | 2,7 | 9,9 | 0,2 | 2,6 |
| *569 | 0,7 | 0,3 | 0,2 | 13,3 |
| 570 | 17,1 | 42,8 | 0,2 | - |
| 571 | 9,9 | 25,5 | 10,9 | - |
| 572 | 6,7 | 21,0 | 4,4 | 75,8 |
| *574 | 0,9 | 1,4 | 0,2 | 1,2 |
| *577 | 4,9 | 12,0 | 4,6 | 1,2 |
| 578 | 0,7 | 1,3 | 0,3 | 37,8 |
| *579 | 0,2 | 0,2 | 0,2 | 0,4 |
| *580 | 3,4 | 9,0 | 0,6 | 2,6 |
| *583 | 0,8 | 0,8 | 0,2 | 0,1 |
| *584 | 2,0 | 6,8 | 0,3 | 1,5 |
| *585 | 0,3 | 0,2 | 0,2 | 0,3 |
| *587 | 0,2 | 0,2 | 0,2 | 0,9 |
| *588 | 3,9 | 12,9 | 2,9 | - |
| 590 | 2,2 | 7,0 | 0,2 | 2,4 |
| *592 | 0,4 | 0,2 | 0,2 | 0,4 |
| 594 | 0,2 | 0,2 | 0,2 | 0,2 |
| 596 | 0,3 | 0,2 | 0,2 | 0,2 |
| *671 | 3,3 | 3,7 | 0,2 | 7,0 |

### - Propriété à chaud de l'acier selon l'invention.

La ductilité à chaud a été mesurée par des tests de traction à chaud. Les mesures ont été réalisées sur un acier brut de solidification et sur un acier corroyé et recuit.

L'acier corroyé est obtenu par forgeage à une température de départ de 1250°C. L'acier subit ensuite un recuit à une température de 1100°C -pendant 30 min. Le cycle thermique du test de traction comprend une montée en température à 1240°C avec une vitesse de 20°C/s, un maintien à la température de 1240°C pendant une minute et une descente à une vitesse de 2°C/s jusqu'à la température de déformation. On mesure la striction diamétrale qui correspond au rapport, exprimé en %, de la différence entre diamètre initial et diamètre final par le diamètre initial.

La figure unique présente des caractéristiques de striction en fonction de la température de déformation pour les aciers 769-(B) et 771-(C) selon l'invention comparés aux aciers 774-(D) bas soufre, 768-(A) sans bore et à l'acier 671 dit «de référence » (AISI 304).

L'acier 768-(A) à 30 10-4% de soufre sans bore présente une ductilité à chaud nettement plus faible que l'acier de référence. Il en est de même pour l'acier 774-(D) à 9.10-4% de soufre sans bore. L'addition de bore améliore, comme présenté sur la figure, la ductilité entre 900°C et 1050°C.

On remarque, en outre, qu'en présence de bore, l'acier 771-(C) ayant une teneur en soufre inférieure à 20.10⁻⁴% présente une meilleure caractéristique en ductilité à chaud dans tout le domaine de température compris entre 900°C et 1250°C et se rapproche en ductilité de l'acier de référence 671.

### - Propriétés mécaniques, à température ambiante de l'acier selon l'invention.

Les propriétés mécaniques ont été évaluées sur un acier corroyé recuit. Le corroyage est effectué par forgeage à partir de 1250°C. L'acier subit ensuite un recuit à une température de 1100°C pendant 30 mn en bain de sel. Les éprouvettes de test de traction utilisées sont des éprouvettes de fût de section circulaire ayant un diamètre de 5 mm et une longueur de 50 mm. Elles sont soumises à une vitesse de traction de 20 mm/minute. Les aciers selon l'invention présentent un allongement compris entre 55% et 67%. A titre de comparaison, le tableau 5 suivant présente les caractéristiques mesurées de l'acier selon l'invention, d'aciers à basse teneur en nickel hors invention et d'un acier de référence de type AISI 304.

**Tableau 5.**

| Propriété mécaniques. | | | | |
|---|---|---|---|---|
| Coulée | RPO.2 (Mpa) | Rm (Mpa) | A% | $\frac{\text{d(In(σ)}}{\text{d(In(ε)}}$ |
| *567 | 282 | 623 | 66.0 | 0.479 |
| *569 | 309 | 747 | 62.7 | 0.615 |
| 570 | 393 | 657 | 54.8 | 0.319 |
| 571 | 376 | 703 | 57.5 | 0.395 |
| 572 | 294 | 1010 | 33.7 | |
| *574 | 323 | 679 | 66.0 | 0.483 |
| | | | | |
| *577 | 348 | 688 | 59.4 | 0.395 |
| 578 | 331 | 800 | 55.9 | 0.59 |
| *579 | 343 | 690 | 62.5 | 0.438 |
| *580 | 330 | 681 | 61.9 | 0.42 |
| *583 | 345 | 651 | 58.8 | 0.378 |
| *584 | 325 | 686 | 64.2 | 0.454 |
| *585 | 342 | 679 | 61.3 | 0.403 |
| *587 | 287 | 528 | 62.0 | 0.434 |
| *588 | 365 | 705 | 57.6 | 0.357 |
| 590 | 380 | 757 | 62.9 | 0.457 |
| *592 | 330 | 660 | 60.6 | 0.397 |
| 594 | 266 | 599 | 58.5 | 0.387 |
| 596 | 316 | 660 | 63.7 | |
| *654 | 341 | 700 | 65.0 | 0.467 |
| 662 | 375 | 830 | 42.4 | |
| | | | | |
| 667 | 375 | 700 | 61.4 | 0.423 |
| 671 | 232 | 606 | 67.0 | 0.587 |
| AISI 304 | 230 | 606 | 67 | - |

Le taux de martensite après 30% de déformation vraie en traction a été mesuré ( tableau 4) : Pour l'acier selon l'invention, il est inférieur à 20%.

Aucune trace de martensite ε n'a été observée sur les éprouvettes de l'acier selon l'invention déformées à rupture. Les aciers selon l'invention dont l'indice IS est inférieur à 20 et dont l'indice IF₁ est inférieur à 20 présentent un allongement en traction supérieur à 55% après transformation telle que définie ci-dessus. Un tel allongement est nécessaire pour obtenir une ductilité à froid adéquate.

### -Résistance à la corrosion.

Dans le domaine de la corrosion intergranulaire, un test suivant la norme ASTM 262 E a été effectué sur des aciers comportant des teneurs en carbone et azote variables. Les aciers sur lesquels le test est pratiqué sont des aciers mis sous forme d'une bande laminée à chaud de 3 mm d'épaisseur et recuite à 1100°C ( hypertrempe ).

Les aciers subissent ensuite un des deux traitements de sensibilisation qui suivent:
a) un recuit à 700°C pendant 30 mn suivi d'une trempe à l'eau ou,
b) un recuit à 650°C pendant 10 mn suivi d'une trempe à l'eau.

Les résultats du test sont présentés sur le tableau 6 suivant :

**Tableau 6.**

| a | | | | b | | |
|---|---|---|---|---|---|---|
| Acier | 700°C/30 mn + trempe à l'eau | | | 650°C/30 mn + trempe à l'eau | | |
| | Perte de masse (mg) | fissures µm | Test | Perte de masse (mg) | fissures µm | Test |
| *721 | 4,6 | 0 | Bon | 2,7 | - | Bon |
| *567 | 4,8 | 20 | Bon | - | - | Bon |
| *592 | 4,95 | 65 | Bon | - | - | Bon |
| *584 | 27,7 | 2500 | Mauvais | 3,3 | 0 | Bon |
| 594 | 70,6 | 2500 | Mauvais | 5,4 | 22 | Mauvais |
| 596 | 68,9 | 2500 | Mauvais | 9,4 | 1250 | Mauvais |

Les aciers hors invention, comportant plus de 0,1% de carbone, comme les aciers 594 et 596, ne présentent pas de caractéristiques acceptables.

Les aciers selon l'invention qui contiennent dans leur composition moins de 0,1% de carbone, comme les aciers 567, 592, 584, sont comparables en terme de corrosion intergranulaire, à l'acier AISI 304 pour le test b.

Seuls, les aciers selon l'invention contenant dans leur composition moins de 0,080% de carbone sont comparables à l'acier AISI 304 pour le test a. La teneur de carbone selon l'invention est donc limitée à moins de 0,1%, et, de préférence limitée à moins de 0,08%.

On a réalisé, dans un four électrique et à l'AOD des aciers selon les compositions des tableaux 1, 2, à teneurs en aluminium, calcium, oxygène, soufre variables, ces teneurs ayant été mesurées par des méthodes particulièrement précises comme, la spectrométrie d'absorption atomique pour le calcium, la spectrométrie par décharge luminescente pour l'aluminium; à partir des produits corroyés, on a réalisé des tests de corrosion par piqûre en NaCI 0,02 M à 23°C et pH égal à 6,6 dont les résultats sont reportés sur le tableau 7. Le potentiel E1 correspond à la probabilité de 1 piqûre par cm².

On constate que le potentiel de piqûre est notablement plus élevé sur les aciers dont la composition présente une teneur en aluminium ne dépassant pas 50.10⁻⁴% et qui contiennent en outre moins de 10.10⁻⁴% de calcium, moins de 60.10⁻⁴% d'oxygène et moins de 20.10⁻⁴% de soufre.

On a pu observer en outre, par microscopie électronique à balayage que les aciers A et B contenant dans leur composition, respectivement, 110.10⁻⁴% d'aluminium et 11 5.10⁻⁴% comportent des inclusions de type aluminate de chaux et alumine-magnésie entourées de sulfures de calcium dont les tailles peuvent atteindre plusieurs micromètres. Aucun sulfure de calcium n'a été trouvé sur les aciers C et D contenant moins de 30.10⁻⁴% d'aluminium et moins de 10.10⁻⁴% de calcium.

**Tableau 7:**

| Acier | Potentiel de piqûre E1 (mV/ECS) |
|---|---|
| *A | 280 |
| *B | 305 |
| *C | 450 |
| *D | 475 |

## Revendications

1. Acier inoxydable austénitique comportant une teneur très faible en nickel, **caractérisé en** la composition pondérale suivante :
carbone < 0,1%
0,1% < silicium < 1%
5% < manganèse < 9%
0,1 < nickel < 2%
13% < chrome < 19%
1% < cuivre < 4%
Mo < 2%
0,1% < azote < 0,40%
5.10⁻⁴% < bore < 50.10⁻⁴%
phosphore < 0,05%,
soufre < 0,01%,
le reste étant du fer et des impuretés inhérentes à la fabrication, la composition satisfaisant à la relation suivante utilisant un indice de stabilité martensitique IS:${\text{IS = 0,0267.x}}^{\text{2}} \text{+ 0,4332 x - 3,1459 < 20}$ avec,$\text{x= 250,4 - 205,4.C% - 101,4.N% - 7,6.Mn% - 12,1.Ni% - 6,1.Cr% -} \text{13,3.Cu%.}$

2. Acier austénitique selon la revendication 1, **caractérisé en ce que** la composition satisfait à la relation utilisant un indice ferritique IF₁:${\text{IF}}_{\text{1}} {\text{= 0,034x}}^{\text{2}} \text{+ 0,284 x - 0,347 < 20}$ avec$\text{x = 6,903.[ - 6,998 + Cr% - 0,972.( Ni% + 20,04.C% + 21,31.N% +} \text{0,46.Cu% + 0,08.Mn%)].}$

3. Acier austénitique selon les revendications 1 et 2, **caractérisé en ce qu'**il comporte dans sa composition de 15% à 17% de chrome.

4. Acier austénitique selon les revendications 1 à 3, **caractérisé en ce qu'**il comporte en outre dans sa composition moins de 0,0020% de soufre.

5. Acier austénitique selon les revendications 1 à 3, **caractérisé en ce qu'**il comporte en outre dans sa composition de 0,010% à 0,030% d'aluminium et de 5.10⁻⁴% à 20 10⁻⁴% de calcium.

## Patentansprüche

1. Nichtrostender austenitischer Stahl mit sehr geringem Nickelgehalt, durch die folgende gewichtsbezogene Zusammensetzung **gekennzeichnet**:
Kohlenstoff < 0,1 %,
0,1 % < Silicium <4 %,
5 % < Mangan < 9 %,
0,1 % < Nickel < 2 %,
13 % < Chrom < 19 %,
1 % < Kupfer < 4 %,
Mo < 2 %,
0,1 % < Stickstoff < 0,40 %,
5·10⁻⁴ % < Bor < 50·10⁻⁴ %,
Phosphor < 0,05 %,
Schwefel < 0,01 %,
wobei der Rest aus Eisen und aus der Verarbeitung stammenden Verunreinigungen besteht und wobei die Zusammensetzung hinsichtlich des Index der martensitischen Stabilität IS die folgende Beziehung erfüllt:${\text{IS = 0,0267 · x}}^{\text{2}} \text{+ 0,4332 x - 3,1459 < 20}$ mit:$\text{x = 250,4 - 205,4 · C % - 101,4 · N % - 7,6 · Mn % - 12,1 · Ni % -} \text{6,1 Cr % - 13,3 · Cu %.}$

2. Austenitischer Stah1 nach Anspruch 1, **dadurch gekennzeichnet, daß** die Zusammensetzung hinsichtlich der Ferritzahl IF₁ die folgende Beziehung erfüllt:${\text{IF}}_{\text{1}} {\text{= 0,034 x}}^{\text{2}} \text{+ 0,284 x - 3,347 < 20}$ mit:$\text{x = 6,903 · [-6,998 + Cr % - 0,972 · (Ni % + 20,04 · C % + 21,31 ·} \text{N % + 0,46 · Cu % + 0,08 · Mn %)].}$

3. Austenitischer Stahl nach den Ansprüchen 1 und 2, **dadurch gekennzeichnet, daß** in seiner Zusammensetzung 15 bis 17 % Chrom enthalten sind.

4. Austenitischer Stahl nach den Ansprüchen 1 bis 3, **dadurch gekennzeichnet, daß** in seiner Zusammensetzung ferner weniger als 0,0020 % Schwefel enthalten sind.

5. Austenitischer Stahl nach den Ansprüchen 1 bis 3, **dadurch gekennzeichnet, daß** in seiner Zusammensetzung ferner 0,010 bis 0,030 % Aluminium und 5·10⁻⁴ bis 20·10⁻⁴ % Calcium enthalten sind.

## Claims

1. Austenitic stainless steel having a very low nickel content, **characterized by** the following composition by weight:
Carbon < 0.1%
0.1% < silicon < 1%
5% < manganese < 9%
0.1% < nickel < 2%
13% < chromium < 19%
1% < copper < 4%
Mo < 2%
0.1% < nitrogen < 0.40%
5×10⁻⁴% < boron < 50×10⁻⁴%
phosphorus < 0.05%
sulphur < 0.01%.
the balance being iron and impurities inherent in the manufacture, the composition satisfying the following relationship, which uses a martensite stability index SI:${\text{SI = 0.0267x}}^{\text{2}} \text{+ 0.4332x - 3.1459 < 20,}$ where$\text{x = 250.4 - 205.4C% - 101.4N% - 7.6Mn% - 12.1Ni% -} \text{6.1Cr% - 13.3Cu%.}$

2. Austenitic steel according to Claim 1, **characterized in that** the composition satisfies the following relationship, which uses a ferrite index FI₁:${\text{FI}}_{\text{1}} {\text{= 0.034x}}^{\text{2}} \text{+ 0.284x - 0.347 < 20,}$ where$\text{x = 6.903[ -6.998 + Cr% - 0.972(Ni% + 20.04C% + 21.31N%} \text{+ 0.46Cu% + 0.08Mn%)].}$

3. Austenitic steel according to Claims 1 and 2, **characterized in that** it contains from 15% to 17% chromium in its composition.

4. Austenitic steel according to Claims 1 to 3, **characterized in that** it furthermore contains less than 0.0020% sulphur in its composition.

5. Austenitic steel according to Claims 1 to 3, **characterized in that** it furthermore contains from 0.010% to 0.030% aluminium and from 5×10⁻⁴% to 20×10⁻⁴% calcium in its composition.
